# EUROPÄISCHE PATENTSCHRIFT

(11) **EP 0 074 679 B1**
(45) Veröffentlichungstag und Bekanntmachung des Hinweises auf die Patenterteilung: **20.03.1985**
(21) Anmeldenummer: 82201049.2
(22) Anmeldetag: 20.08.1982
(51) Int. Cl.: B22F 9/04, B22F 3/24, C22F 1/10

(54) **Verfahren zur Herstellung eines Werkstückes aus einer warmfesten Legierung**
Process for manufacturing an article from a heat-resisting alloy
Procédé pour la fabrication d'ébauches en un alliage résistant à la chaleur

(30) Priorität: 03.09.1981 CH 5693/81
(43) Veröffentlichungstag der Anmeldung: 23.03.1983
(73) Patentinhaber: BBC Aktiengesellschaft Brown, Boveri & Cie., CH-5401 Baden (CH)
(72) Erfinder: Schröder, Günther, CH-5413 Birmenstorf (CH); Singer, Robert, CH-5400 Baden (CH)

## Beschreibung

Die Erfindung geht aus von einem Verfahren zur Herstellung eines Werkstückes nach der Gattung des Anspruchs 1.

Oxyddispersionsgehärtete Legierungen, insbesondere solche des Nickelbasis-Typs werden allgemein nach pulvermetallurgischen Methoden hergestellt, wobei die Technologie des mechanischen Legierens der Pulverpartikel weitgehend zur Anwendung kommt. Um eine möglichst hohe Kriechfestigkeit bei hohen Temperaturen zu erzielen, müssen derartige Legierungen im gebrauchsfertigen Werkstück ein grobkörniges Gefüge aufweisen. Die Verfahren des mechanischen Legierens sowie die Frage der damit zusammenhängenden Weiterverarbeitung der oxyddispersionsgehärteten Werkstoffe sind bekannt (z.B. J. P. Morse und J.S. Benjamin, _{"}Mechanical Alloying", _{"}New Trends in Materials Processing", S. 165-199, insbesondere S. 177-185, American Society for Metals, Seminar 19./20. Oktober 1974). Um ein fertiges Werkstück zu erhalten, muss das nach bisherigen herkömmlichen Verfahren in einem ersten Verdichtungsschritt (Pulver-Kompaktierung) erhaltene Vormaterial weiteren Formgebungsoperationen unterworfen werden. Da sowohl die Materialals auch die Zerspannungskosten derartiger Legierungen sehr hoch sind, ist diese Formgebung nur durch Umformen wirtschaftlich durchführbar. Am Ende aller Verfahren steht immer eine Wärmebehandlung, welche dazu dient, das fertig geformte Werkstück in den für den Hochtemperaturbetrieb best geeigneten grobkörnigen Gefügezustand überzuführen.

Nun hängt der Erfolg einer derartigen Grobkornglühung aber von der gesamten Vorgeschichte des Materials ab. Beim ersten Warmverdichtungsschritt des durch das mechanische Legieren kaltverformten Pulvers wird nach üblichen bisherigen Methoden ein 100% dichtes, ultrafeinkörniges Vormaterial erhalten, welches sich im mittleren bis hohen Temperaturbereich leicht verformen lässt. Bei bestimmten Bedingungen zeigt das Material superplastische Eigenschaften. Durch Umformung lässt sich daher das Vormaterial verhältnismässig leicht in die Endform des fertigen Werkstückes überführen. Die Frage ist nur die, ob sich am fertigen Endprodukt ohne weiteres das notwendige Grobkorn durch eine zusätzlich Glühung einstellen lässt. Die herkömmliche Praxis zeigt nun, dass dies keineswegs in allen Fällen gewährleistet ist. Es müssen im Gegenteil in der Regel sehr enge, für die Fertigung lästige Bedingungen eingehalten werden. Die Einstellungsmöglichkeit für das Grobkorn hängt von den zur Verfügung stehenden Triebkräften ab. Es ist durchaus nicht gleichgültig, auf welche Art und Weise das Vormaterial erzeugt wurde. Letzteres kann beispielsweise durch Strangpressen bei hoher oder tiefer Temperatur oder durch heiss-isostatisches Pressen des mechanisch legierten, eingekapselten Pulvers erfolgen. Durch das mechanische Legieren wird in der Regel ein Zustand höchstmöglicher Verformung, also bis zur Sättigungsgrenze getriebener Kaltverfestigung, hervorgerufen, welcher in den nachfolgenden thermomechanischen Verformungsschritten mehr oder weniger abgebaut wird. Die Praxis zeigt, dass es einen für die nachträgliche Grobkornbildung optimalen Verformungszustand des Vormaterials (normal) gibt. Ist das Vormaterial dagegen bei niedrigerer Geschwindigkeit und höherer Temperatur verformt worden, weist es zu wenig Energie für die nachfolgende Rekristallisation auf und letztere verläuft unvollständig (Mischung von nicht rekristallisiertem Feinkorn mit wenig Grobkorn) oder bleibt völlig aus. Ist jedoch das Vormaterial bei höherer Geschwindigkeit und niedrigerer Temperatur verformt, besitzt es einen Überschuss an Energie für die spätere Rekristallisation, und diese erfolgt vollständig, führt jedoch zufolge zu hoher Anzahl an Kristallisationskeimen nurzu einem relativfeinkörnigen Gefüge. Letzteres lässt sich durch keine zusätzliche Wärmebehandlung in Grobkorn überführen.

Es ist bereits vorgeschlagen worden, das aus mechanisch legiertem kaltverdichteten Pulver durch Strangpressen, heiss-isostatisches Pressen usw. hergestellte Vormaterial einer gezielten zusätzlichen thermomechanischen Behandlung zu unterziehen, bei der Verformungsgrad und Verformungsgeschwindigkeit auf die Vorgeschichte des Vormaterials abgestimmt werden (s. EP-A Nr. 0045984). Dies bedingt, dass meistens verhältnismässig grosse Verformungen am bereits kompaktierten Werkstück notwendig sind, wodurch der Freiheitsbereich der Endformgebung geometrisch beträchtlich eingeschränkt werden kann. Das besagte Verfahren lässt sich deshalb nicht immer an beliebig geformten Bauteilen anwenden.

Es besteht daher das Bedürfnis, diese in der Praxis auftretenden Beengungen im Fabrikationsablauf aufzuheben und nach geeigneten Methoden Ausschau zu halten, welche eine völlig freizügige Gestaltung von Bauteilen ermöglichen.

Der Erfindung liegt die Aufgabe zugrunde, ein Herstellungsverfahren für ein oxyddispersionsgehärtetes warmfestes Werkstück anzugeben, welches unabhängig von der Art und Anzahl der Verfahrensschritte in jedem Fall auf ein für den Betrieb brauchbares grobkörniges Endprodukt führt.

Diese Aufgabe wird erfindungsgemäss durch die Merkmale des Anspruchs 1 gelöst.

Die Erfindung wird anhand der nachfolgenden, durch Figuren erläuterten Ausführungsbeispiele beschrieben.

Dabei zeigt:
Fig. 1 eine schematische Vorrichtung in 3 Schnitten zur Erläuterung des Pulverwalzens,
Fig. 2 den Beginn des Einfüllens des gewalzten Pulvers in eine Form,
Fig. 3 das Einfüllen des gewalzten Pulvers in eine Form im fortgeschrittenen Zustand.

In Fig. 1 ist eine schematische Vorrichtung zur Erläuterung des charakteristischen Verfahrensschritts des Pulverwalzens in einem Aufriss-Schnitt und in zwei Grundriss-Schnitten dargestellt. Die zu einem Paar zusammengefassten und gegenläufig angetriebenen zylindrischen Walzen 1 lassen einen schmalen Walzspalt frei, in den die globulitischen Pulverpartikel 6 über einen Einfülltrichter 2 und ein mit zylindrischen Bohrungen 4 versehenes Zuleitungsorgan 3 gelangen. Die Bohrungen 4 weisen parallele und in einer Ebene liegende Längsachsen auf. 5 stellt eine induktive Heizung des Zuleitungsorgans 3 dar. Ferner ist eine induktive Walzenheizung 11 vorgesehen. 7 ist das Ableitungsorgan für die blättchenförmigen Pulverpartikel 9 nach dem Walzen. Ersteres ist zum Zweck der Aufnahme der Pulverpartikel 9 mit einem schmalen Schlitz 8 versehen, dessen Haupt-Symmetrieebene im oberen Teil mit denjenigen der Bohrungen 4 im Zuleitungsorgan 3 zusammenfällt und auf der durch die Walzenachsen aufgespannten Symmetrieebene senkrecht steht. Im unteren Teil ist das Ableitungsorgan 7 derart gebogen, dass es in einem spitzen Winkel zum Förderband 10 ausläuft. Im unteren Teil der Fig. 1 sind die Grundriss-Schritte A und B dargestellt, welche die für die Pulverpartikel 6 und 9 vorgesehenen Kanalquerschnitte (Bohrung 4 resp. Schlitz 8) erkennen lassen.

Fig. 2 zeigt schematisch den Vorgang des Einfüllens des gewalzten Pulvers in eine Form zu Beginn dieses Verfahrensschritts. In der hohlen Form 12 ist ein Gegenstempel 13 vertikal frei beweglich angeordnet (siehe nach unten gerichteter Pfeil). Über der Form 12 befindet sich eine nach allen Richtungen frei bewegliche Vibrationsförderrutsche 14, welche die Pulverpartikel 9 an die gewünschten Stellen innerhalb der Form 12 transportiert. Vibration sowie Längs- und Querverschiebsantrieb der Rutsche 14 sind mit gekreuzten Pfeilen angedeutet.

Fig. 3 zeigt schematisch das Einfüllen des gewalzten Pulvers in eine Form im fortgeschrittenen Zustand dieses Verfahrensschrittes. 15 stellt die bereits in der Form 12 abgelagerte gerichtete, geschichtete Pulverpackung dar. Die übrigen Bezugszeichen entsprechen denjenigen der Fig. 2.

### Ausführungsbeispiel 1:

### Siehe Fig. 1.

Ausgangsmaterial war eine mechanisch legierte Pulvermischung folgender Zusammensetzung:

Die Pulverpartikel waren unregelmässig geformt, annähernd kugelförmig (globulitisch) und hatten einen mittleren Durchmessen hₒ von ca. 500 ₁₁. Die Pulverpartikel wurden in der Vorrichtung gemäss Fig. 1 unter sorgfältiger Vermeidung einer Kompaktierung (grössere Zusammenballungen, Bildung eines Bandes) bei 1000°C warmgewalzt, wobei folgende Verformungsbedingungen eingehalten wurden:
hₒ = mittlerer Partikeldurchmesservor dem Walzen,
h_{f} = mittlere Partikeldicke nach dem Walzen,
υᵣ = 2πRv = Umfangsgeschwindigkeit der Walzen in Metern pro Sekunde,
R = Radius der Walzen in Metern,
v = Umdrehungen der Walzen pro Sekunde
D = Diffusionskoeffizient = 1.5 · 10⁻⁴ exp
T = Temperatur in Kelvin,
m = Einheit der Länge in Metern,
s = Einheit der Zeit in Sekunden.

Nach dem Walzen waren die Pulverpartikel blättchenförmig, in Walzrichtung gelängt und wiesen eine mittlere Dicke h_{f} von ca.120 µ auf. Die Untersuchung ergab, dass sich durch den Warmwalzprozess das durchschnittliche Partikelvolumen etwa verdoppelt hatte. Es soll noch darauf hingewiesen werden, dass eine Erhöhung des ursprünglichen Partikelvolumens nach dem Walzen auf maximal das Fünffache zulässig ist. Das gewalzte Pulver wurde hierauf in einen Behälter aus weichem Stahl eingefüllt und hermetisch abgeschlossen. Das eingekapselte Pulver wurde bei 900°C während 4 h unter einem Druck von 135 M Pa heiss-isostatisch gepresst. Das gepresste Werkstück wurde schliesslich einer Warmbehandlung in Form von Zonenglühen unterworfen. Die maximale örtliche Temperatur betrug 1200°C, der parallel zur Längsachse der gewalzten Pulverpartikel gerichtete Temperaturgradient senkrecht zur Richtung der fortschreitenden Glühzone und die Geschwindigkeit der fort- schreitenden Glühzone 1,9 mm/min. Das Ergbnis im Endproduktwareine Struktur grober, länglicher Kristallite, wobei keine der Achsen kleiner als 100 µ war.

### Ausführungsbeispiel II:

### Siehe Fig. 1 bis 3.

Das Ausgangsmaterial war mit demjenigen des Beispiels I identisch. Dasselbe galt für die Verformungsbedingungen beim Walzen der Pulverpartikel. Das gewaizte Pulver wurde mittels einer Vorrichtung gemäss Fig. 2 und 3 gerichtet in eine Stahlkapsel eingefüllt. Dabei wurde darauf geachtet, dass sowohl die Ebenennormalen der blättchenförmigen Pulverpartikel unter sich ungefähr parallel zu stehen kamen, wie auch ihre Längsachsen unter sich annähernd parallele Richtungen aufwiesen.

Die Pulverpartikel waren also in zweifacher Hinsicht einheitlich orientiert. Es soll darauf hingewiesen werden, dass schon eine einfache Orientierung, d.h. entweder parallele Ebenennormalen oder parallele Längsachsen allein gegenüber dem ungeordneten Einfüllen des Pulvers Vorteile bietet. Das in eine Stahlkapsel eingefüllte Pulver wurde hierauf den gleichen thermomechanischen und thermischen Behandlungen unterzogen wie in Beispiel I: heiss-isostatisches Pressen und Zonenglühen. Das Gefüge zeigte längliche Kristallite, wobei keine der Achsen kleiner als 100 µ war. Die Kristallite waren gegenüber Beispiel I deutlich länger, so dass sich diese Art der Grobkorneinstellung besonders vorteilhaft herausstellte. Es könnte gegebenenfalls auch auf das Zonenglühen verzichtet und ein normales Grobkornglühen durchgeführt werden. Doch wird man im allgemeinen danach streben, ein möglichst langes, gerichtetes Korn zu erzeugen, so dass die Superposition beider Effekte der längsgerichteten parallelen gewalzten Partikel und des Zonenglühens erwünscht ist.

Das Einfüllen der Pulverpartikel kann ganz allgemein in einen duktilen Metallbehälter erfolgen, der nicht notwendigerweise aus Stahl bestehen muss. Für gewisse Zwecke eignen sich dazu auch Kupfer und Kupferlegierungen oder andere duktile Werkstoffe. Das Verfahren ist ferner ganz allgemein auf den in den Beispielen angegebenen Legierungstyp sowie verwandte dispersionsgehärtete hochnickelhaltige austenitische Superlegierungen anwendbar. Das Pulverwalzen kann isotherm oder quasiisotherm mit beheizten Walzen erfolgen, wobei im letzteren Fall die Walzentemperatur unterhalb der Pulvertemperatur liegt. Die Grobkornglühung kann vorzugsweise in einem Zonenglühen bestehen, wobei ein längliches, gerichtetes Korn erzeugt wird. In besonders vorteilhafter Weise wird das Zonenglühen derart durchgeführt, dass der Temperaturgradient entweder in einer zur Hauptebene der parallel geschichteten, blättchenförmigen Pulverpartikel parallelen Ebene liegt oder parallel zur Längsachse der gleichachsig orientierten Pulverpartikel zu liegen kommt. Nach dem heiss-isostatischen Pressen kann das Werkstück einem oder mehreren weiteren Verformungsschritten unterworfen werden, sofern dafür metallurgische und/oder formtechnische Gründe vorliegen. Derartige weitere Verformungsschritte können beispielsweise in einem Schmieden, Walzen, Pressen, Hämmern oder Warmwalzen bestehen.

Durch das erfindungsgemässe Verfahren wurden die gefügetechnischen und formtechnischen Gestaltungsmöglichkeiten für die pulvermetallurgische Herstellung von grobkörnigen Werkstükken aus hochnickelhaltigen Dispersionslegierungen beträchtlich erweitert. Es ist demzufolge immermöglich, ein befriedigendes Grobkorn im End - produkt zu erhalten, weitgehend unabhängig von der zu erzielenden Geometrie des Werkstückes und derArt und Anzahl der zur Formgebung insgesamt benötigten oder erwünschten Verformungsschritte.

## Patentansprüche

1. Verfahren zur Herstellung eines Werkstückes aus einer ein Metalloxyd als härtendes Dispersoid enthaltenden warmfesten austenitischen Legierung hohen Nickelgehaltes nach den Methoden der Pulvermetallurgie, wobei ein metallisches Pulver mit einem Metalloxydpulver gemischt, mechanisch legiert, in einen Metallbehälter eingekapselt und weiteren thermomechanischen und thermischen Behandlungen unterzogen wird, dadurch gekennzeichnet, dass die Pulvermischung vor dem Abfüllen und Einkapseln in den Metallbehälter einem isothermen oder quasiisothermen Warmwalzprozess unterworfen wird, dergestalt, dass die Pulverpartikel nicht verdichtet, sondern zu länglichen, blättchenförmigen Partikeln verformt werden, wobei das ursprüngliche Volumen eines Partikels höchstens auf das Fünffache ansteigen soll und der Verformungsgrad ε > 0,1 betragen soll, wobei : mit:
hₒ = mittlerer Partikeldurchmesser vor dem Walzen,
h_{f} = mittlere Partikeldicke nach dem Walzen,
und dass für die Verformungsgeschwindigkeit die Grenzen eingehalten werden, _{d}ass die Beziehung gilt, wobei s definiert ist als mit:
v, = 2πRν = Umfangsgeschwindigkeit der Walzen in Metern pro Sekunde,
R = Radius der Walzen in Metern,
v = Umdrehungen der Walzen pro Sekunde
und D definiert ist als Diffusionskoeffizient mit:
T = Temperatur in Kelvin,
m = Einheit der Länge in Metern,
s = Einheit der Zeit in Sekunden,
und dass die thermomechanische Behandlung des Werkstückes in einem heiss-isostatischen Pressen der eingekapselten Pulvermischung und die thermische Behandlung in einer anschliessenden Grobkornglühung des fertigen Werkstückes besteht.

2. Verfahren nach Anspruch 1, dadurch gekennzeichnet, dass ε > 1 beträgt.

3. Verfahren nach Anspruch 1, dadurch gekennzeichnet, dass nach dem heiss-isostatischen Pressen und vor der Grobkornglühung ein oder mehrere weitere Warmverformungsschritte durchgeführt werden, welche in einem Schmieden, Walzen, Pressen, Hämmern oder Warmziehen bestehen können.

4. Verfahren nach Anspruch 1, dadurch gekennzeichnet, dass die Pulvermischung derart in den Metallbehälter eingefüllt wird, dass die Ebenennormalen der blättchenförmigen Partikel parallel zu einer zuvor gewählten Orientierungsrichtung des Werkstücks zu liegen kommen.

5. Verfahren nach Anspruch 1, dadurch gekennzeichnet, dass die Pulvermischung derart in den Metallbehälter eingefüllt wird, dass die Längsachsen der blättchenförmigen Partikel parallel zu einer zuvor gewählten Orientierungsrichtung des Werkstücks zu liegen kommen.

6. Verfahren nach Anspruch 1, dadurch gekennzeichnet, dass die Pulvermischung derart in den Metallbehälter eingefüllt wird, dass sowohl die Ebenennormalen der blättchenförmigen Partikel je unter sich parallel wie auch ihre Längsachsen je unter sich parallel gerichtet sind, und dass letztere ausserdem parallel zu einer zuvor gewählten Orientierungsrichtung des Werkstücks zu liegen kommen.

7. Verfahren nach Anspruch 1, dadurch gekennzeichnet, dass die Grobkornglühung in Form eines Zonenglühens durchgeführt wird, dergestalt, dass ein längliches, gerichtetes Grobkorn erzeugt wird.

8. Verfahren nach Anspruch 1, dadurch gekennzeichnet, dass die Grobkornglühung in Form eines Zonenglühens durchgeführt wird, dergestalt, dass der Temperaturgradient in einer Ebene liegt, welche parallel zur Ebene der blättchenförmigen, parallel geschichteten Pulverpartikel liegt.

9. Verfahren nach Anspruch 1, dadurch gekennzeichnet, dass die Grobkornglühung in Form eines Zonenglühens durchgeführt wird, dergestalt, dass der Temperaturgradient parallel zur Längsachse der gewalzten Pulverpartikel gerichtet ist und dass ein längliches, gerichtetes Grobkorn erzeugt wird.

## Claims

1. Process for manufacturing a workpiece from a heat-resistant austenitic alloy, containing a metal oxide as a hardening dispersoid, of high nickel content by powder-metallurgical methods, a metallic powder being mixed with a metal oxide powder, being mechanically alloyed, being encapsulated in a metal container and being subjected to further thermomechanical and thermal treatments, characterised in that the powder mixture is subjected to an isothermal or quasi-isothermal hot-rolling process before it is filled into and encapsulated in the metal container, in such a way that the powder particles are not compacted but deformed into elongate lamellar particles, the original volume of a particle being intended to rise at most by a factor of 5 and the degree of deformation to be s > 0.1, with: with:
hₒ = mean particle diameter before rolling,
h_{f} = mean particle thickness after rolling,
and that such limits for the deformation rate are maintained, that the equation: applies, s being defined as with:
v, = 2xRv = circumferential speed of the rolls in metres per second,
R = radius of the rolls in metres,
v = revolutions of the rolls per second,
and D is defined as the diffusion coefficient: with:
T = temperature in Kelvin degrees,
m = length unit in metres,
s = time unit in seconds,
and that the thermomechanical treatment of the workpiece consists of hot-isostatic pressing of the encapsulated powder mixture, and the thermal treatment consists of a subsequent coarse-grain annealing of the finished workpiece.

2. Process according to Claim 1, characterised in that s > 1.

3. Process according to Claim 1, characterised in that, after the hot-isostatic pressing and before the coarse-grain annealing, one or more further hot-forming steps are carried out which can consist in forging, rolling, pressing, hammering or hot-drawing.

4. Process according to Claim 1, characterised in that the powder mixture is filled into the metal container in such a way that the perpendiculars to the planes of the lamellar particles come to lie parallel to a previously selected direction of orientation of the workpiece.

5. Process according to Claim 1, characterised in that the powder mixture is filled into the metal container in such a way that the longitudinal axes of the lamellar particles come to lie parallel to a previously selected direction of orientation of the workpiece.

6. Process according to Claim 1, characterised in that the powder mixture is filled into the metal container in such a way that both all the perpendiculars to the planes of the lamellar particles are aligned mutually parallel and all their longitudinal axes are aligned mutually parallel, and that the latter, in addition, come to lie parallel to a previously selected direction of orientation of the workpiece.

7. Process according to Claim 1, characterised in that the coarse-grain annealing is carried out in the form of zonal annealing in such a way that an elongate, oriented coarse grain is produced.

8. Process according to Claim 1, characterised in that the coarse-grain annealing is carried out in the form of zonal annealing in such a way that the temperature gradient lies in a plane which is parallel to the plane of the lamellar powder particles stacked in parallel.

9. Process according to Claim 1, characterised in that the coarse-grain annealing is carried out in the form of zonal annealing in such a way that the temperature gradient is oriented parallel to the longitudinal axis of the rolled powder particles and that an elongate, oriented coarse grain is produced.

## Revendications

1. Procédé pour la fabrication, par les méthodes de la métallurgie des poudres, d'une pièce en un alliage austénitique, résistant à la chaleur, présentant une teneur élevée en nickel et contenant un oxyde métallique comme dispersoïde durcissant, dans lequel une poudre métallique est mélangée avec une poudre d'oxyde métallique, mécaniquement alliée, encapsulée dans un récipient en métal et soumise à des traitements thermomécaniques et thermiques complémentaires, caractérisé en ce que le mélange de poudre est, avant introduction et encapsulage dans le récipient en métal, soumis à une opération de laminage à chaud isotherme ou quasi isotherme, de telle façon que les particules de poudre ne soient pas compactées mais bien déformées en des particules allongées, ayant la forme de lamelles, opération par laquelle le volume initial des particules peut, au maximum, être multiplié par cinq et dans laquelle le taux de déformation doit s'élever à s > 0,1, avec: ou:
hₒ = diamètre moyen des particules avant le laminage,
h_{f} = épaisseur moyenne des particules après le laminage,
en ce que, pour la vitesse de déformation , on respecte les limites répondant à la relation: dans laquelle s est défini par: avec:
v, = 2xRv = vitesse périphérique des rouleaux, en mètres par seconde,
R = rayon des rouleaux, en mètres,
v = vitesse de rotation des rouleaux, en tours par seconde
et D est le coefficient de diffusion défini par: avec:
T = température en Kelvin,
m = unité de longueur (mètres),
s = unité de temps (secondes),
et en ce que le traitement thermomécanique de la pièce consiste en une compression isostatique à chaud du mélange de poudre encapsulé et que le traitement thermique consiste en un recuit subséquent de grossissement du grain de la pièce finie.

2. Procédé suivant la revendication 1, caractérisé en ce que s > 1.

3. Procédé suivant la revendication 1, caractérisé en ce que, après la compression isostatique à chaud et avant le recuit de grossissement du grain, on applique une ou plusieurs opérations supplémentaires de déformation, qui peuvent consister en forgeage, laminage, pressage, martelage ou étirage à chaud.

4. Procédé suivant la revendication 1, caractérisé en ce que le mélange de poudre est introduit dans le récipient en métal de telle façon que les normales aux plans des particules lamelliformes se disposent parallèlement à une direction, préalablement choisie, d'orientation de la pièce.

5. Procédé suivant la revendication 1, caractérisé en ce que le mélange de poudre est introduit dans le récipient en métal de telle façon que les axes longitudinaux des particules lamelliformes se disposent parallèlement à une direction préalablement choisie d'orientation de la pièce.

6. Procédé suivant la revendication 1, caractérisé en ce que le mélange de poudre est introduit dans le récipient en métal detellefaçon quetant les normales aux plans des particules lamelliformes ^{<} que les axes longitudinaux de ces particules s'orientent respectivement parallèlement entre eux, et en ce que ces derniers se disposent parallèlement à une direction préalablement choisie d'orientation de la pièce.

7. Procédé suivant la revendication 1, caractérisé en ce que le recuit de grossissement du grain est exécuté sous la forme d'un recuit par zones, de telle façon que l'on obtienne un gros grain allongé et orienté.

8. Procédé suivant la revendication 1, caractérisé en ce que le recuit de grossissement du grain est exécuté sous la forme d'un recuit par zones, de telle façon que le gradient de température soit situé dans un plan qui est parallèle au plan des particules de poudre lamelliformes disposées en couches.

9. Procédé suivant la revendication 1, caractérisé en ce que le recuit de grossissement du grain est exécuté sous la forme d'un recuit par zones, de telle façon que le gradient de température soit orienté parallèlement à l'axe longitudinal des particules de poudre laminées et que l'on obtienne un gros grain alongé et orienté.
